# EUROPÄISCHE PATENTSCHRIFT

(11) **EP 3 775 299 B1**
(45) Veröffentlichungstag und Bekanntmachung des Hinweises auf die Patenterteilung: **18.09.2024**
(21) Anmeldenummer: 18726728.1
(22) Anmeldetag: 05.04.2018
(51) Int. Cl.: C21D 1/673, C21D 1/76, C21D 9/56, C23C 2/12

(54) **VERFAHREN ZUM HERSTELLEN EINES MIT EINEM ÜBERZUG VERSEHENEN STAHLBAUTEILS AUS EINEM STAHLFLACHPRODUKT**
METHOD FOR PRODUCING FROM A STEEL FLAT A STEEL COMPONENT PROVIDED WITH A COATING
PROCÉDÉ DESTINÉ À FABRIQUER UN MODULE EN ACIER POURVU D'UNE HOUSSE À PARTIR D'UN PRODUIT PLAT EN ACIER

(43) Veröffentlichungstag der Anmeldung: 17.02.2021
(73) Patentinhaber: ThyssenKrupp Steel Europe AG, 47166 Duisburg (DE); thyssenkrupp AG, 45143 Essen (DE)
(72) Erfinder: LINKE, Bernd, 47051 Duisburg (DE); KÖYER, Maria, 44141 Dortmund (DE); RUTHENBERG, Manuela, 44143 Dortmund (DE)
(74) Vertreter: Cohausz & Florack
(86) Internationale Anmeldenummer: PCT/EP2018/058717
(87) Internationale Veröffentlichungsnummer: WO 2019/192703

(56) Entgegenhaltungen:
- EP-A1- 1 767 286
- EP-A1- 2 993 248

## Beschreibung

Die Erfindung betrifft ein Verfahren zum Herstellen eines Stahlbauteils durch Warmumformen eines mit einem aluminiumbasierten Korrosionsschutzüberzug beschichteten Stahlflachprodukts. Des Weiteren betrifft die Erfindung ein durch Warmumformung eines mit einem aluminiumbasierten Korrosionsschutzüberzug beschichteten Stahlflachprodukts erzeugtes Stahlbauteil sowie ein Stahlflachprodukt für die Herstellung eines solchen Stahlbauteils.

Für Anwendungen im Automobilbau oder für andere industrielle Anwendungen werden Materialien mit einer guten Korrosionsbeständigkeit benötigt. Hierfür eignen sich unter anderem aus Stahl bestehende Produkte, die mit einem vor Korrosion schützenden Überzug versehen sind. Solche Überzüge bestehen beispielsweise aus Aluminium oder Aluminiumlegierungen oder aus Zink oder Zinklegierungen und schützen das darunter befindliche Stahlsubstrat vor Korrosion zum einen aufgrund ihrer Wirkung als mechanische Barriere und zum anderen aufgrund ihrer kathodischen Schutzwirkung.

Wenn vorliegend von Stahlflachprodukten die Rede ist, so ist darunter beispielsweise ein Stahlband oder ein Stahlblech oder ein aus einem Stahlblech erzeugter Zuschnitt wie beispielsweise eine Platine zu verstehen. Unter Platinen werden Blechtafeln verstanden, die in der Regel komplexere Umrisse als die Stahlbänder oder Stahlbleche, aus denen sie hervorgehen, aufweisen.

Wenn vorliegend von einem mit einem aluminiumbasierten Korrosionsschutzüberzug beschichteten Stahlflachprodukt die Rede ist, so ist damit ein mindestens auf einer Seite mit einem aluminiumbasierten Korrosionsschutzüberzug beschichtetes Stahlflachprodukt gemeint. Ein beschichtetes Stahlflachprodukt besteht demnach aus einem Stahlsubstrat, welches beispielsweise ein Stahlband oder ein Stahlblech oder ein aus einem Stahlblech erzeugter Zuschnitt wie beispielsweise eine Platine sein kann, und einem mindestens auf einer Seite des Stahlsubstrats vorhandenem Korrosionsschutzüberzug.

Bei der Warmumformung werden Stahlflachprodukte erwärmt und in einem Werkzeug abgekühlt. Prinzipiell werden zwei Arten von Warmumformung unterschieden. Bei der sogenannten direkten Warmumformung wird das umzuformende Stahlflachprodukt zunächst erwärmt und unmittelbar nach der Erwärmung in ein Umformwerkzeug eingelegt, in welchem es umgeformt und gleichzeitig abgekühlt wird. Bei der indirekten Warmumformung wird das umzuformende Stahlflachprodukt zunächst kalt in einem ersten Umformwerkzeug umgeformt, dann erwärmt und nach der Erwärmung in einem zweiten Formwerkzeug, in welchem es jedoch nur wenig oder gar nicht mehr umgeformt wird, abgekühlt. Die indirekte Warmumformung bietet gegenüber der direkten Warmumformung den Vorteil eines geringeren Werkzeugverschleißes bei Einsatz unbeschichteter Stahlflachprodukte. Der auf unbeschichteten Stahlflachprodukten während der Erwärmung entstehende Zunder reibt an den Oberflächen des Umformwerkzeugs, welches dadurch schneller verschleißt. Die Zunderbildung und damit der Werkzeugverschleiß kann durch Beschichten des Stahlflachprodukts mit einem Korrosionsschutzüberzug reduziert werden.

Aus WO 2008/053273 A1 ist ein Verfahren zum Herstellen eines mit einem aluminiumbasierten Korrosionsschutzüberzug versehenen Stahlbauteils bekannt. Dabei wird die umzuformende, mit Aluminium oder einer Aluminiumlegierung beschichtete Platine mit einer Geschwindigkeit von 4 bis 12 °C/s aufgeheizt, für 3 bis 13 Minuten bei Temperaturen von 880 - 940 °C gehalten, anschließend in ein Umformwerkzeug überführt, umgeformt und mit einer Geschwindigkeit von mindestens 30 °C/s abgekühlt. Nach der Umformung weist die Beschichtung des Bauteils einen mehrlagigen Schichtaufbau mit einer Interdiffusionsschicht, einer Zwischenschicht, einer intermetallischen Schicht und einer oberflächigen Schicht auf. Die Interdiffusionsschicht besteht aus 86-95% Fe, 4-10% Al und bis zu 5% Si. Die Zwischenschicht besteht aus 39-47% Fe, 53-61 % Al und bis zu 2% Si. Die intermetallische Schicht besteht aus 62-67% Fe, 30-34% Al und 2-6% Si. Die oberflächige Schicht besteht aus 39-47% Fe, 53-61% Al und bis zu 2% Si. Das Bauteil soll eine gute Schweißbarkeit und Rissbeständigkeit aufweisen.

Allerdings stellt der Werkzeugverschleiß auch bei Einsatz beschichteter Stahlflachprodukte weiterhin ein die Wartungs- und Instandhaltungskosten erhöhendes Problem dar. Dies gilt insbesondere bei der Umformung von Stahlflachprodukten, welche mit einer aluminiumbasierten Korrosionsschutzschicht versehen sind.

Neben dem voranstehend erläuterten Stand der Technik ist aus der EP 2 993 248 A1 ein Stahlflachprodukt für ein Warmpressformen bekannt, das aus einem Stahlsubstrat besteht, welche aus einem Stahl, der 0,1 - 3 Gew.-% Mn und bis zu 0,01 Gew.-% B aufweist, erzeugt und einen auf das Stahlsubstrat aufgetragenen Schutzüberzug auf Basis von Al hat, der optional in Summe bis zu 20 Gew.-% an anderen Legierungselementen enthält. Indem der Schutzüberzug als zusätzlichen Legierungsbestandteil in Summe 0,005 - 0,7 Gew.-% mindestens eines Erdalkali- oder Übergangsmetalls enthält, soll die Wasserstoffaufnahme bei der für ein Warmumformen erforderlichen Erwärmung minimiert sein. Für das Warmpressformen wird das so beschichtete Stahlflachprodukt unter einer Normalatmosphäre geglüht, die definitionsgemäß 20,9 Vol.-% Sauerstoff enthält.

Schließlich ist aus der EP 1 767 286 A1 ein Verfahren zum Herstellen eines Stahlbauteils durch Warmformpressen von warmgewalztem oder kaltgewalztem Stahlblech bekannt, das mit einer Schutzbeschichtung auf Al-Basis oder Zn-Basis versehen ist und eine Festigkeit von mindestens 1200 MPa nach dem Formen aufweist. Auch bei diesem bekannten Verfahren soll der Wasserstoffversprödung entgegengewirkt werden. Das Stahlblech, dessen Stahlsubstrat 0,05 Gew.-% bis 0,5 Gew.-% Kohlenstoff aufweist, wird dazu vor dem Pressen auf eine Glühtemperatur erwärmt, die in einem nach unten durch die Ac3-Temperatur des Stahls des Stahlsubstrats und nach oben durch 1100 °C beschränkt ist. Die Erwärmung erfolgt unter einer Ofenatmosphäre, deren Wasserstoffkonzentration höchstens 6 Vol.-% und deren Taupunkt höchstens 10 °C betragen. Bei der Verarbeitung von Al-beschichteten Stahlflachprodukten wird gleichzeitig der Sauerstoffgehalt der Ofenatmosphäre jeweils auf mindestens 21 Vol.-% oder höchstens 1 Vol.-% eingestellt.

Der Erfindung liegt die Aufgabe zu Grunde, ein den Verschleiß eines Umformwerkzeugs in der direkten Warmumformung minimierendes Verfahren zum Herstellen eines mit einem aluminiumbasierten Korrosionsschutzüberzug versehenen Stahlbauteils zur Verfügung zu stellen, das eine optimierte Lackier-, Klebe- und Schweißeignung aufweist.

Hinsichtlich des Verfahrens wird diese Aufgabe durch ein Verfahren mit den in Anspruch 1 angegebenen Merkmalen gelöst. Vorteilhafte und bevorzugte Ausgestaltungen des erfindungsgemäßen Verfahrens sind in den auf Anspruch 1 rückbezogenen Ansprüchen angegeben.

Ein erfindungsgemäßes Verfahren zur Herstellung eines mit einem aluminiumbasierten Korrosionsschutzüberzug versehenen Stahlbauteils umfasst mindestens die folgenden Verfahrensschritte:
a) Zurverfügungstellen eines mit einem aluminiumbasierten Korrosionsschutzüberzug versehenen Stahlflachprodukts;
b) Erwärmen des beschichteten Stahlflachprodukts in einem Warmumformofen, dessen Ofenatmosphäre 16 Volumen-% bis 20 Volumen-% Sauerstoff enthält und einen Taupunkt von -20 °C bis +15 °C aufweist;
c) optionales Halten des beschichteten Stahlflachprodukts im Warmumformofen;
d) Transport des erwärmten Stahlflachprodukts vom Erwärmungsofen zu einem Umformwerkzeug und Einlegen des Stahlflachprodukts in das Umformwerkzeug;
e) Umformen und gleichzeitiges Abkühlen des Stahlflachprodukts im Umformwerkzeug.

Bei einem erfindungsgemäßen Verfahren wird in Verfahrensschritt a) ein Stahlflachprodukt zur Verfügung gestellt, das mit einem aluminiumbasierten Korrosionsschutzüberzug versehen ist. Bei dem für das Stahlsubstrat des Stahlflachprodukts verwendeten Stahl handelt es sich bevorzugt um einen Stahl, der aus 0,1 - 0,4 Gew.-% C, bevorzugt 0,15 - 0,3 Gew.-% C, besonders bevorzugt 0,19 - 0,25 Gew.-% C, 0,5 - 3,0 Gew.-% Mn, bevorzugt 0,9 - 1,6 Gew.-% Mn, 0,05 - 0,5 Gew.-% Si, bevorzugt 0,15 - 0,4 Gew.-% Si, 0,01 - 0,2 Gew.-% AI, bevorzugt 0,01 - 0,1 Gew.-% AI, 0,005 - 1,0 Gew.-% Cr, bevorzugt 0,1 - 0,4 Gew.-% Cr, 0,0005 - 0,01 Gew.-% B, 0,001 - 0,2 Gew.-% V, bevorzugt 0,001 - 0,010 Gew.-% V, besonders bevorzugt 0,002 - 0,006 Gew.-% V, 0,001 - 0,1 Gew.-% Ti, 0,001 - 0,1 Gew.-% Nb, optional 0,01 - 0,4 Gew.-% Ni, optional 0,01 - 0,8 Gew.-% Cu, optional 0,002 - 1,0 Gew.-% Mo, optional 0,001 - 1,0 Gew.-% W, bis zu 0,01 Gew.-% N, und als Rest aus Eisen und unvermeidbaren Verunreinigungen besteht, wobei bis zu 0,1 Gew.-% P und bis zu 0,05 Gew.-% S den unvermeidbaren Verunreinigungen zuzurechnen sind.

Typischerweise weisen für die vorliegende Erfindung besonders geeignete Stahlsubstrate eine Dicke von 0,4 bis 3 mm auf.

Wenn vorliegend Angaben zu Legierungsgehalten und Zusammensetzungen flüssiger oder fester Phasen gemacht werden, beziehen sich diese auf das Gewicht beziehungsweise die Masse, sofern nichts anderes ausdrücklich angegeben ist. Wenn vorliegend Angaben zu Atmosphärenzusammensetzungen gemacht werden, beziehen sich diese auf das Volumen, sofern nichts anderes ausdrücklich angegeben ist.

Der auf dem Stahlsubstrat vorhandene Korrosionsschutzüberzug besteht aus reinem Aluminium oder aus einer Aluminiumlegierung. Geeignete Aluminiumlegierungen bestehen dabei typischerweise aus 3 - 15 Gew.-% Si, bevorzugt 7 - 12 Gew.-% Si, besonders bevorzugt 9 - 10 Gew.-% Si sowie optional einem oder mehreren Elementen ausgewählt aus der Gruppe bestehend aus Eisen, anderen Übergangsmetallen als Eisen, Erdalkalimetallen oder Mischungen davon, in folgenden Gehalten: 2 - 3,5 Gew.-% Fe, 0,05 - 2 Gew.-% anderer Übergangsmetalle als Fe, bevorzugt 0,1 - 0,5 Gew.-% anderer Übergangsmetalle als Fe, besonders bevorzugt 0,15 - 0,4 Gew.-% anderer Übergangsmetalle als Fe, 0,05 - 2 Gew.-% Erdalkalimetalle, bevorzugt 0,1 - 0,5 Gew.-% Erdalkalimetalle, besonders bevorzugt 0,15 - 0,4 Gew.-% Erdalkalimetalle, und als Rest aus Aluminium und unvermeidbaren Verunreinigungen. Bei den Übergangsmetallen wird vorliegend zwischen Eisen und anderen Übergangsmetallen unterschieden, weil Eisen in höheren Gehalten vorhanden sein kann als andere Übergangsmetalle. Eisen, andere Übergangsmetalle und auch Elemente der Gruppe der Erdalkalimetalle führen zu einer dichten, dünnen und deckenden Oxidschicht, die das Eindringen von diffusiblem Wasserstoff reduziert. Als besonders geeignet haben sich dabei die folgenden Erdalkali- bzw. Übergangsmetalle erwiesen: Mg, Ca, Sr, Ba, Zr und Ti.

Der Korrosionsschutzüberzug kann auf konventionelle Weise beispielsweise mittels eines Schmelztauchbeschichtungsprozesses auf das Stahlsubstrat aufgebracht sein. Weitere Applikationsmethoden, die das Auftragen einer Korrosionsschutzschicht ermöglichen, sind ebenfalls denkbar. Ein geeigneter Korrosionsschutzüberzug ist typischerweise höchstens 30 µm pro Seite dick, insbesondere 10 bis 30 µm je Seite dick.

In Verfahrensschritt b) wird das beschichtete Stahlflachprodukt für die Warmumformung, welche in Verfahrensschritt e) durchgeführt wird, erwärmt. Der Erfindung liegt die Erkenntnis zu Grunde, dass der Verschleiß des Umformwerkzeugs von der Zusammensetzung der Atmosphäre des Erwärmungsofens beeinflusst wird. Der Erwärmungsofen wird auch als Warmumformofen bezeichnet, weil darin das beschichtete Stahlsubstrat vor dem Warmumformprozess und für den Warmumformprozess erwärmt wird. Ein bevorzugtes Beispiel für einen Warmumformofen ist ein Rollenherdofen. Ab einem Sauerstoffanteil von 6 Vol.-% in der Ofenatmosphäre bildet sich auf dem aluminiumbasierten Korrosionsschutzüberzug eine Aluminiumoxidschicht aus. Bei Vorhandensein von Stickstoff bilden sich zusätzlich zur Aluminiumoxidschicht Aluminiumnitridteilchen (AIN) in Stäbchen- oder Nadelform an der Oberfläche des beschichteten Stahlflachprodukts aus. AIN weist im Allgemeinen eine sehr hohe Härte auf. Die Härte von AIN beträgt typischerweise etwa 1230 HV1. Wachsen diese AIN-Stäbchen oder -Nadeln über die Aluminiumoxidschicht hinaus, beschädigen sie die Oberfläche des Umformwerkzeugs während des Umformvorgangs und verursachen einen erhöhten Verschleiß des Umformwerkzeugs. Ein besonders hoher Verschleiß kann bei Anteilen von bis zu 13 Vol.-% Sauerstoff beobachtet werden. Mit zunehmendem Sauerstoffgehalt verringert sich der Werkzeugverschleiß.

Der Erfindung liegt die Erkenntnis zu Grunde, dass ab Sauerstoffgehalten in der Warmumformofenatmosphäre von mindestens 16 Vol.-% die Bildung der AIN-Stäbchen derart behindert ist, dass deutlich weniger über die Aluminiumoxidschicht hinausgewachsene AIN-Stäbchen vorliegen als bei Gehalten von weniger als 16 Vol.-% Sauerstoff. Das Erwärmen des beschichteten Stahlflachprodukts in Verfahrensschritt b) erfolgt deshalb in einem Warmumformofen, dessen Atmosphäre mindestens 16 Vol.-%, bevorzugt mindestens 18 Vol.-%, besonders bevorzugt mindestens 19 Vol.-% Sauerstoff enthält.

Bei Atmosphären mit mindestens 16 Vol.-% Sauerstoff bilden sich regelmäßig Aluminiumoxidschichten mit einer mittleren Dicke von 50 nm und mehr aus. Da die Dicke der Aluminiumoxidschicht über die Fläche, die die Aluminiumoxidschicht abdeckt, schwanken kann, wird vorliegend unter der mittleren Dicke der Aluminiumoxidschicht der arithmetische Mittelwert von mindestens dreien an verschiedenen Stellen der Aluminiumoxidschicht ermittelten Dickenwerten verstanden. Aluminiumoxidschichten mit einer mittleren Dicke von mindestens 50 nm haben sich als günstig zur Verringerung des Werkzeugverschleißes erwiesen. Es wird angenommen, dass Aluminiumoxidschichten mit einer mittleren Dicke von mindestens 50 nm glättend wirken. Das heißt, AIN-Stäbchen wachsen nicht über diese Schichtdicke hinaus. Des Weiteren haben sich Aluminiumoxidschichten von mindestens 50 nm mittlerer Dicke, bevorzugt mindestens 100 nm mittlerer Dicke, als günstig zur Verhinderung von Anbackungen des Werkzeugs am Formteil sowie zur Reduzierung von Riefenbildung am Werkzeug erwiesen, da die Aluminiumoxidschicht als Trennmittel zwischen dem Umformwerkzeug und der Oberfläche des umzuformenden Stahlflachprodukts wirkt und bei nicht ausreichend geglühten Stahlflachprodukten die Flüssigphasenbestandteile von der Werkzeugoberfläche trennt. Aluminiumbasierte Korrosionsschutzüberzüge, auf denen sich Aluminiumoxidschichten von mindestens 50 nm mittlerer Dicke gebildet haben, enthalten typischerweise Fe(AI1-xSix), τ1 Fe3(AI,Si)5, Fe2Al5 und Fe3(AI1-xSix).

Als besonders effektiv zur Verringerung des Werkzeugverschleißes haben sich deckende Aluminiumoxidschichten erwiesen. Unter deckenden Aluminiumoxidschichten werden vorliegend Aluminiumoxidschichten verstanden, die die Oberfläche des Korrosionsschutzüberzugs vollständig bedecken. Bei Sauerstoffgehalten von weniger als 16 Vol.-% hingegen bilden sich Oxidschichten mit einer mittleren Dicke von weniger als 50 nm aus. Diese sind oftmals nicht deckend, was sich negativ auf den Werkzeugverschleiß auswirkt.

Prinzipiell wäre zur Verringerung der AIN-Bildung eine Ofenatmosphäre von bis zu 100 Vol.-% Sauerstoff möglich. Allerdings ist reiner Sauerstoff sehr explosiv. Zur Verbesserung der Schweißeignung und der Lackier- und Klebeeignung ist der Sauerstoffanteil der Ofenatmosphäre auf höchstens 20 Vol.-% beschränkt.

In einer bevorzugten Ausführung enthält die Atmosphäre des Warmumformofens neben Sauerstoff mindestens 50 Vol.-% Stickstoff, um die Explosivität der Ofenatmosphäre zu verringern. Entsprechend des erfindungsgemäßen Mindestanteils an Sauerstoff beträgt der Stickstoffanteil der Ofenatmosphäre bevorzugt weniger als 84 Vol.-%, besonders bevorzugt weniger als 82 Vol.-%, ganz besonders bevorzugt weniger als 81 Vol.-%. In dieser bevorzugten Ausführung ist es möglich, ein Verfahren zum Herstellen eines mit einem aluminiumbasierten Korrosionsschutzüberzug versehenen Stahlbauteils zur Verfügung zu stellen, bei welchem trotz Stickstoffs in der Ofenatmosphäre der Verschleiß des Umformwerkzeugs minimiert werden kann.

In einer weiteren bevorzugten Ausführung besteht die Atmosphäre des Warmumformofens aus mindestens 16 Vol.-% Sauerstoff, besonders bevorzugt mindestens 18 Vol.-% Sauerstoff, ganz besonders bevorzugt mindestens 19 Vol.-% Sauerstoff, und als Rest jeweils aus Stickstoff und unvermeidbaren Verunreinigungen.

In einer weiteren bevorzugten Ausführung können der Atmosphäre des Warmumformofens auch zusätzlich zu Sauerstoff und Stickstoff ein oder mehrere Edelgase in Anteilen von bis zu 1,5 Vol.-% zugegeben werden, sodass die Atmosphäre des Warmumformofens aus mindestens 16 Vol.-% Sauerstoff, besonders bevorzugt mindestens 18 Vol.-% Sauerstoff, ganz besonders bevorzugt mindestens 19 Vol.-% Sauerstoff, bis zu 1,5 Vol.-% eines oder mehrerer Edelgase, und als Rest jeweils aus Stickstoff und unvermeidbaren Verunreinigungen besteht.

In einer weiteren bevorzugten Ausführung können der Atmosphäre des Warmumformofens ein oder mehrere Edelgase zugegeben werden, ohne dass merkliche Anteile an Stickstoff zugegeben werden, sodass die Atmosphäre des Warmumformofens aus mindestens 16 Vol.-% Sauerstoff, besonders bevorzugt mindestens 18 Vol.-% Sauerstoff, ganz besonders bevorzugt mindestens 19 Vol.-% Sauerstoff, und als Rest jeweils aus Edelgasen und unvermeidbaren Verunreinigungen besteht.

In allen Ausführungsformen können Verunreinigungen der Ofenatmosphäre mit weiteren Gasen in Anteilen von bis zu 1,1 Vol.-% auftreten. Außerdem kann die Atmosphäre des Warmumformofens auch Wasserdampf mit einem Wassergehalt von 0,5 bis 15 g/m³ enthalten.

Aus Sicherheitsgründen werden Ofenatmosphären bevorzugt, deren Zusammensetzung nicht explosiv und nicht gesundheitsschädlich ist.

Um erfindungsgemäße Sauerstoffanteile im Warmumformofen zu gewährleisten, wird der Taupunkt TP der Ofenatmosphäre auf Werte zwischen -20 °C und +15 °C, bevorzugt auf Werte zwischen -15 °C und +15 °C, eingestellt. Ein geringerer Taupunkt als -20 °C führt zu einem Absenken des Sauerstoffanteils im Warmumformofen, wohingegen höhere Werte als +15 °C zu einer verstärkten Wasserstoffaufnahme führen können.

In einer bevorzugten Ausführung kann eine weitere Verringerung des Werkzeugverschleißes aber auch eine Verbesserung der Schweißeignung sowie der Lackier- und Klebeeignung erreicht werden, wenn während des Erwärmens in Arbeitsschritt b) im Warmumformofen das Verhältnis des Volumenanteils von Stickstoff, V(N2), zum Volumenanteil von Sauerstoff V(O2) 3,80 bis 5,30 beträgt: $3,80 \leq V \left(N2\right) / V \left(O2\right) \leq 5,30$ mit V(N2) = Stickstoffvolumen im Warmumformofen in Vol.-%, V(O2) = Sauerstoffvolumen im Warmumformofen in Vol.-%. Als besonders effektiv haben sich dabei Stickstoff-zu-Sauerstoff-Verhältnisse von 4,0 bis 5,2 erwiesen.

In einer weiteren bevorzugten Ausführung wird das Stahlflachprodukt in Arbeitsschritt b) in einem Warmumformofen mit Ofentemperaturen von 830 bis 950 °C auf eine Temperatur T1, die zwischen 830 und 950 °C, bevorzugt zwischen 900 und 950 °C, beträgt, erwärmt. Die Erwärmung erfolgt bevorzugt in einem Durchlaufofen, besonders bevorzugt in einem Rollenherdofen. Die Ofentemperatur entspricht dabei der Temperatur, auf die das Stahlflachprodukt erwärmt werden soll. Typischerweise wird das Stahlflachprodukt mit Raumtemperatur in den Warmumformofeneingebracht. Als besonders günstig haben sich Verweilzeiten des Stahlflachprodukts im Warmumformofen von 2 bis 15 Minuten erwiesen.

Optional kann das Stahlflachprodukt in einem Arbeitsschritt c) im Warmumformofen nach Erreichen der Temperatur T1 auf dieser Temperatur gehalten werden. Die Verweilzeit des Stahlflachprodukts im Warmumformofen beträgt in diesem Fall ebenfalls 2 bis 15 Minuten und umfasst dabei die Zeit für eine Erwärmung auf Ofentemperatur als auch die Zeit für das optionale Halten des Stahlflachprodukts auf Ofentemperatur. Die Ofenatmosphäre ist während des Haltens dieselbe wie in Arbeitsschritt b) während des Erwärmens.

Das in Verfahrensschritt b) nach dem Erwärmen oder gegebenenfalls in Verfahrensschritt c) nach dem optionalen Halten erhaltene, mit einem Korrosionsschutzüberzug versehene Stahlflachprodukt weist auf der Oberfläche des Korrosionsschutzüberzugs eine Aluminiumoxidschicht mit einer mittleren Dicke von mindestens 50 nm, bevorzugt mindestens 100 nm, auf. Geringere mittlere Dicken sind oftmals nicht deckend, was sich negativ auf den Werkzeugverschleiß auswirkt. Hinsichtlich des Einflusses der Aluminiumoxidschichtdicke auf den Werkzeugverschleiß ist die mittlere Dicke der Aluminiumoxidschicht nicht nach oben begrenzt. Um gezielt Stahlflachprodukte mit einer verbesserten Schweißeignung und einer verbesserten Lackier- und Klebeeignung zu erzeugen, haben sich dünnere Aluminiumoxidschichten, welche eine mittlere Dicke von höchstens 150 nm aufweisen, als günstig erwiesen.

Auf der Aluminiumoxidschicht können nach dem Erwärmen oder gegebenenfalls nach dem optionalen Halten AIN-Stäbchen vorliegen. Nach dem Erwärmen oder gegebenenfalls nach dem optionalen Halten liegen auf der auf der Oberfläche eines erfindungsgemäßen Stahlflachprodukts vorliegenden Aluminiumoxidschicht pro 1000 µm² höchstens 10 AIN-Stäbchen vor. Eine größere Anzahl AIN-Stäbchen pro 1000 µm² wirkt sich negativ auf die Überarbeitungs- und Reinigungsintervalle innerhalb einer Umformkampagne aus. Unter einer Umformkampagne wird die Gesamtheit aller in einer Folge unter gleichen Warmumformbedingungen umzuformender Platinen verstanden. Eine Umformkampagne umfasst typischerweise bis zu 1500 Platinen. Das Umformen einer Platine im Umformwerkzeug wird auch als ein Hub bezeichnet. Während bei einer Dichte von 11 oder mehr AIN-Stäbchen pro 1000 µm² Fläche eine Überarbeitung und Reinigung der Warmumformwerkzeuge bereits nach 40 - 60 % durchgesetzter Bauteiloberfläche einer Umformkampagne erfolgen muss, muss bei einer Dichte von höchstens 10 AIN-Stäbchen pro 1000 µm² Fläche eine Überarbeitung und Reinigung der Warmumformwerkzeuge hingegen erst nach über 60 % durchgesetzter Bauteiloberfläche einer Umformkampagne, insbesondere nach 70 - 80 % durchgesetzter Bauteiloberfläche einer Umformkampagne, erfolgen. Der Werkzeugverschleiß kann weiter reduziert werden auf eine Überarbeitung und Reinigung der Warmumformwerkzeuge nach über 80 % durchgesetzter Bauteiloberfläche einer Umformkampagne, wenn die Dichte der AIN-Stäbchen pro 1000 µm² Fläche auf höchstens 5 begrenzt ist. Ein besonders geringer Verschleiß kann bei einer Stäbchendichte von höchstens 2, insbesondere null AIN-Stäbchen pro 1000 µm² Fläche erreicht werden. Hier ist eine Überarbeitung und Reinigung der Warmumformwerkzeuge erst nach 100 % durchgesetzter Bauteiloberfläche erforderlich.

Vorliegend wird unter dem Begriff "durchgesetzte Bauteiloberfläche einer Umformkampagne" die Oberfläche der Platinen verstanden, die innerhalb einer Umformkampagne im Werkzeug insgesamt warmumgeformt wurden. Für Umformkampagnen mit beispielsweise 1000 Platinen bedeutet dies, dass eine Überarbeitung und Reinigung des Werkzeugs bei einer Dichte von 11 oder mehr AIN-Stäbchen pro 1000 µm² Fläche bereits nach 400-600 Hub, bei höchstens 10 AIN-Stäbchen pro 1000 µm² Fläche erst nach über 600, insbesondere nach 700-800 Hub, bei höchstens 5 AIN-Stäbchen pro 1000 µm² Fläche erst nach über 800 Hub und bei höchstens 2 AIN-Stäbchen pro 1000 µm² Fläche erst nach Abschluss der Umformkampagne erfolgen muss.

Das in Verfahrensschritt b) nach dem Erwärmen oder gegebenenfalls in Verfahrensschritt c) nach dem optionalen Halten erhaltene Stahlflachprodukt weist einen Korrosionsschutzüberzug auf, dessen Dicke typischerweise 30 bis 130 g/m² bzw. 12 - 60 µm je Seite beträgt. Unterhalb der Aluminiumoxidschicht enthält der Korrosionsschutzüberzug typischerweise vier intermetallische Phasen: Fe(Al1-xSix), τ1 Fe3(AI,Si)5, Fe2Al5 und Fe3(AI1-xSix).

In einer bevorzugten Ausführung kann der Werkzeugverschleiß weiter reduziert werden, wenn die AIN-Stäbchen um höchstens 6 µm, bevorzugt um höchstens 2 µm aus der Aluminiumoxidschicht herauswachsen, das heißt, dass sie höchstens um 6 µm, bevorzugt höchstens um 2 µm, besonders bevorzugt höchstens 1,0 µm aus der Aluminiumoxidschicht herausragen. Treten AIN-Stäbchen auf, so beträgt ihre Höhe h beziehungsweise die Länge, mit welcher die AIN-Stäbchen aus der Aluminiumoxidschicht herausragen, typischerweise 0,5 - 6 µm. Die Höhe h der AIN-Stäbchen bezieht sich dabei auf ihre aus der Aluminiumoxidschicht hinausragende Länge. Dabei wird unter der Höhe eines AIN-Stäbchens das senkrechte Lot der Spitze des AIN-Stäbchens auf die Oberfläche der Aluminiumoxidschicht verstanden.

In einer weiteren bevorzugten Ausführung weisen die AIN-Stäbchen einen Durchmesser D von höchstens 2 µm, bevorzugt von höchstens 1,1 µm auf, was sich ebenfalls günstig auf den Werkzeugverschleiß auswirkt. Typischerweise beträgt ihr Durchmesser 1 - 2 µm. Unter dem Durchmesser eines AIN-Stäbchens wird die auf halber Höhe des AIN-Stäbchens und parallel zur Oberfläche der Aluminiumoxidschicht verlaufende Breite des AIN-Stäbchens verstanden.

Die negativen Auswirkungen auf den Werkzeugverschleiß können besonders effektiv verringert werden, wenn die AIN-Stäbchen nach dem Erwärmen sowohl um höchstens 6 µm, bevorzugt um höchstens 2 µm, aus der Aluminiumoxidschicht herausragen, als auch höchstens 2 µm dick sind.

Das in Verfahrensschritt b) nach dem Erwärmen oder gegebenenfalls in Verfahrensschritt c) nach dem optionalen Halten erhaltene, mit einem Korrosionsschutzüberzug versehene Stahlflachprodukt wird in Verfahrensschritt d) vom Warmumformofen zu einem Umformwerkzeug transportiert und in dieses eingelegt. Der Transport vom Warmumformofen zum Umformwerkzeug und das Einlegen des Stahlflachprodukts in das Werkzeug erfolgt in an sich bekannter Weise. Als besonders günstig haben sich dabei Transferzeiten von 3 bis 15 s erwiesen. Unter der Transferzeit wird vorliegend die Zeitspanne zwischen dem Ofenaustrag bis zum Schließen des Werkzeugs verstanden.

In Verfahrensschritt e) wird das Stahlflachprodukt im Umformwerkzeug auf konventionelle Weise zu einem Bauteil umgeformt und dabei gleichzeitig abgekühlt. Das Abkühlen erfolgt ebenfalls auf konventionelle Weise. Das Umformen erfolgt dabei bevorzugt unmittelbar nach Einlegen des Stahlflachprodukts in das Werkzeug. Als besonders günstig haben sich Abkühlungs-geschwindigkeiten von 20 bis 1000 K/s, bevorzugt von 25 bis 500 K/s erwiesen. Insbesondere für ein Härten des Stahlflachprodukts haben sich diese Abkühlungsgeschwindigkeiten als geeignet erwiesen.

In einer bevorzugten Ausführung besteht das Verfahren zur Herstellung eines mit einem aluminiumbasierten Korrosionsschutzüberzug versehenen Stahlbauteils nur aus den Verfahrensschritten a) bis e), das heißt es umfasst keine über die Verfahrensschritte a) bis e) hinausgehenden weiteren Verfahrensschritte.

Das durch das erfindungsgemäße Verfahren nach Durchführung des Arbeitsschritts e) erhaltende Stahlbauteil ist mit einem aluminiumbasierten Korrosionsschutzüberzug versehen, insbesondere weist es einen aluminiumbasierten Korrosionsschutzüberzug auf. Bei der Erwärmung in Arbeitsschritt b) und gegebenenfalls dem optionalen Halten in Verfahrensschritt c) kann es zur Diffusion von Eisenatomen aus dem Stahlsubstrat in den Korrosionsschutzüberzug kommen, wodurch die Dicke des Korrosionsschutzüberzugs zunehmen kann. Somit beträgt die Dicke des Korrosionsschutzüberzugs des Stahlbauteils nach der Warmumformung typischerweise 30 bis 130 g/m² bzw. 12 - 60 µm je Seite. Auf der Oberfläche des Korrosionsschutzüberzugs weist das Stahlbauteil eine Aluminiumoxidschicht mit einer mittleren Dicke von mindestens 50 nm, bevorzugt mindestens 100 nm, auf. Die mittlere Dicke der Aluminiumoxidschicht beträgt dabei höchstens 150 nm. Aus der Aluminiumoxidschicht ragen pro 1000 µm² Fläche höchstens 10, bevorzugt höchstens 5, besonders bevorzugt höchstens 2, ganz besonders bevorzugt keine AIN-Stäbchen heraus. Damit sind auf der Aluminiumoxidschicht insbesondere höchstens 10 AIN-Stäbchen pro 1000 µm², bevorzugt höchstens 5, besonders bevorzugt höchstens 2, ganz besonders bevorzugt keine AIN-Stäbchen vorhanden.

In einer weiteren bevorzugten Ausführung sind die aus der Aluminiumoxidschicht des Stahlbauteils herausragenden AIN-Stäbchen höchstens 6 µm, bevorzugt höchstens 2 µm, besonders bevorzugt höchstens 1,0 µm hoch und haben einen Durchmesser von höchstens 2 µm, bevorzugt von höchstens 1,1 µm. Unterhalb der Aluminiumoxidschicht weist der Korrosionsschutzüberzug typischerweise vier intermetallische Phasen auf: Fe(AI1-xSix), τ1 Fe3(AI,Si)5, Fe2Al5 und Fe3(AI1-xSix).

Ein Stahlbauteil kann durch ein Verfahren gemäß einem der Ansprüche 1 bis 7 erzeugt werden.

Im Folgenden wird die Erfindung anhand von Zeichnungen und Ausführungsbeispielen näher erläutert. Es zeigen
Fig. 1: Schematische Darstellung des Wachstums der AIN-Stäbchen und der Aluminiumoxidschicht
Fig. 2: Schematische Darstellung der Aluminiumoxidschicht und der AIN-Stäbchen zur Erläuterung der verwendeten Abkürzungen

In Figur 1 ist das Wachstum der AIN-Stäbchen schematisch dargestellt. Auf einem Stahlsubstrat 1 ist ein aluminiumbasierter Korrosionsschutzüberzug 2 aufgebracht. Zunächst bildet sich auf dem aluminiumbasierten Korrosionsschutzüberzug 2 eine dünne Aluminiumoxidschicht 3 aus (Fig. 1a)). Die Aluminiumoxidschicht ist sehr spröde. Während der Erwärmung des beschichteten Stahlflachprodukts dehnt sich unterhalb der Aluminiumoxidschicht der Korrosionsschutzüberzug auf und schmilzt mindestens teilweise auf. Durch die Volumenausdehnung reißt die spröde Aluminiumoxidschicht 3 an einigen Stellen auf. Bei Vorhandensein von Stickstoff können in den Lücken der Aluminiumoxidschicht 3 AIN-Nitride keimen, die zunächst zu kleinen AIN-Stäbchen 4 wachsen (Fig. 1 b)). Die Stäbchen können wegen ihrer länglichen Form auch als AIN-Nadeln bezeichnet werden. Die AIN-Stäbchen 4 weisen typischerweise einen runden Querschnitt mit einem über die Länge betrachtet nahezu konstanten Durchmesser D (Fig. 2) auf. Die AIN-Stäbchen wachsen im weiteren Verlauf des Erwärmungsprozesses weiter in ihrer Länge und Breite, gleichzeitig nimmt die Dicke der Aluminiumoxidschicht zu (Fig. 1c) und Fig. 1d)). Am Ende des Erwärmungsprozesses ragen die AIN-Stäbchen mit einer Höhe h aus der Aluminiumoxidschicht heraus (Fig. 2).

Zur Erprobung wurden vier Umformkampagnen mit jeweils 1000 Platinen durchgeführt. Dazu wurden Stahlbänder mit den in Tabelle 1 angegebenen Zusammensetzungen zur Verfügung gestellt und auf konventionelle Weise mittels Schmelztauchbeschichten beidseits mit aluminiumbasierten Korrosionsschutzüberzügen mit den in Tabelle 2 angegebenen Zusammensetzungen beschichtet. Aus den beschichteten Stahlbändern wurden jeweils auf konventionelle Weise Platinen ausgestanzt und in einen Rollenherdofen zum Erwärmen eingesetzt. Die Platinen wurden mit den in Tabelle 3 angegebenen Bedingungen wärmebehandelt.

So wurden die Platinen in Warmumformöfen mit Ofenatmosphären mit Sauerstoffgehalten von 15 bis 20 Vol.-% und Taupunkten von -15 °C bis +10 °C wärmebehandelt. Die Ofenatmosphären können prinzipiell auf verschiedene Weisen eingestellt werden. Eine Möglichkeit besteht darin, den Warmumformofen vor dem Einleiten der erfindungsgemäßen Ofenatmosphäre zunächst abkühlen zu lassen, was typischerweise bis zu 20 h dauern kann, und ihn nach dem Einleiten der Ofenatmosphäre wieder aufzuheizen. Eine weitere Möglichkeit besteht darin, die erfindungsgemäße Ofenatmosphäre in einen warmen Warmumformofen einzuleiten, was sich günstig auf eine Verringerung der Aufheizdauer auswirken kann. Eine weitere Möglichkeit, die zur weiteren Verkürzung der Aufheizzeiten beiträgt, besteht darin, die erfindungsgemäße Ofenatmosphäre vor dem Einleiten in den warmen Warmumformofen zu erwärmen. In den Versuchen 1 bis 4 wurden die Ofenatmosphären jeweils dadurch eingestellt, dass die jeweiligen Gase mittels Gasleitung in den Ofen zugeführt worden sind.

Die jeweils 1,5 mm dicken Platinen wurden auf Stahlflachprodukt-Temperaturen T1 von 925 °C (Versuch 1), 910 °C (Versuch 2, 4) und 930 °C (Versuch 3) erwärmt. Die Verweilzeiten t der Platinen im Warmumformofen, die die Zeit vom Aufheizen bis zum Verlassen des Ofens umfassen, betrugen zwischen 4 und 6 Minuten. Die erwärmten Platinen wurden jeweils aus dem Warmumformofen entnommen, beprobt und ein Teil der Platinen wurde zum Umformen innerhalb von 3 bis 10 s in eine Presse eingelegt, zu einem Bauteil umgeformt und anschließend erneut beprobt. Für jede Versuchsbedingung wurden mehrere Platinen gefertigt, bis der Verschleiß des Werkzeugs einen Abbruch zur Reinigung und gegebenenfalls Instandhaltung des Werkzeugs erforderlich machte. Zu jedem Versuch wurde jeweils am Beginn, nach 250 Hub und nach 500 Hub je eine Platine beziehungsweise ein umgeformtes Bauteil vor und nach dem Umformen beprobt. Die Beprobung der umgeformten Platinen erfolgte in Flachbereichen der Bauteile, in denen die Platinen keiner oder nur einer geringen Umformung ausgesetzt waren.

Die Anzahl pro Fläche, der Durchmesser und die Höhe der AIN-Stäbchen wurden an einem Rasterelektronenmikroskop bei einer Vergrößerung von V = 2000x an jeweils 3 Flachschliffen pro Platine mit einer Größe von jeweils 10*15 mm² ermittelt. Es wurden jeweils 3 Flächen von 100 mm² Größe ausgemessen und die ermittelten Werte arithmetisch gemittelt. Die Dicke der Oxidschicht wurde je Platine an 3 Proben mit Röntgenphotoelektronenspektroskopie (XPS) ermittelt. Die Proben wurden mit n-Heptan entfettet, mit Propanol gespült und an Luft abgeblasen. Die Proben wurden jeweils auf einem Probenträger befestigt, in die Messkammer des Röntgenphotoelektronenspektroskops eingeschleust und im Hochvakuum untersucht. Der Kesseldruck betrug < 5×10^8 mbar. Als Beschussgas wurde Argon verwendet. Die Strahlung wurde als Al K α mit einer Beschussspannung von 2 oder 4 kV angeregt. An jeder Probe wurde mindestens eine Dickenmessung der Aluminiumoxidschicht durchgeführt. Die Ergebnisse der Dickenmessungen aller Proben einer Platine wurden jeweils arithmetisch gemittelt und werden vorliegend als mittlere Aluminiumoxidschichtdicke oder als mittlere Dicke bezeichnet. Zu jedem AIN-Stäbchen wurde eine Höhe ermittelt. Bei gegen die Oberfläche geneigten AIN-Stäbchen wurde das senkrechte Lot der AIN-Stäbchenspitze auf die Oberfläche als Höhe h vermessen. In halber Höhe der AIN-Stäbchen wurde jeweils ein Breitenwert gemessen, welcher als Durchmesser des AIN-Stäbchens bezeichnet wird. Bei gegen die Oberfläche geneigten AIN-Stäbchen wurde die Breite entlang eines parallel zur Oberfläche verlaufenden Schnitts vermessen.

Der Zustand der Umformwerkzeuge wurde jeweils optisch von fachkundigem Personal vor Ort begutachtet. Die sichtoptische Begutachtung der Umformwerkzeuge erfolgte nach jeweils 100 Hub.

In Versuch 1 wurden an den Proben, die vor und nach der Warmumformung entnommen wurden, sowohl vor als auch nach der Warmumformung jeweils maximal 2 AIN-Stäbchen pro 1000 µm² mit einer Höhe von höchstens 0,7 µm und einem Durchmesser von höchstens 1,1 µm ermittelt. Die Oxidschicht wies vor und nach der Warmumformung jeweils eine mittlere Dicke von 120 nm auf. Unter den Bedingungen des Versuchs 1 konnten 700 Hub durchgeführt werden, bis eine Reinigung des Umformwerkzeugs erforderlich wurde. Das Umformwerkzeug wies nur minimale Riefen auf, sodass keine vorzeitige Überarbeitung erforderlich war.

In Versuch 2 wurden an den Proben, die vor und nach der Warmumformung entnommen wurden, sowohl vor als auch der Warmumformung keine AIN-Stäbchen gefunden, nach der Warmumformung jeweils maximal 2 AIN-Stäbchen pro 1000 µm² mit einer Höhe von höchstens 0,5 µm und einem Durchmesser von höchstens 1 µm ermittelt. Die Oxidschicht wies vor der Warmumformung eine mittlere Dicke von 103 nm und nach der Warmumformung eine mittlere Dicke von 135 nm auf. Unter den Bedingungen des Versuchs 2 konnten 1000 Hub durchgeführt werden, bis eine Reinigung des Umformwerkzeugs erforderlich wurde. Das Umformwerkzeug wies ebenfalls nur minimale Riefen auf, sodass auch in diesem Fall keine vorzeitige Überarbeitung erforderlich war.

In Versuch 3 (nicht erfindungsgemäß) enthielt die Ofenatmosphäre nicht erfindungsgemäß nur 15 Vol.-% Sauerstoff. Es wurden an den Proben, die vor und nach der Warmumformung entnommen wurden, vor und nach der Warmumformung jeweils im Mittel 13 AIN-Stäbchen pro 1000 µm² gemessen. Die Höhe der AlN-Stäbchen betrug zwischen 3 und 5,5 µm, der Durchmesser betrug zwischen 1,5 µm und 2 µm. Die Oxidschicht wies nach der Warmumformung eine mittlere Dicke von 45 nm auf. Unter den Bedingungen des Versuchs 3 kam es zu einer massiven Staubbildung im Werkzeug und einer abrasiven Beschädigung der Radien, sodass das Werkzeug nach 500 Hub gereinigt und die Radien bereits nach 1000 Hub überarbeitet werden mussten.

In Versuch 4 (nicht erfindungsgemäß) enthielt die Ofenatmosphäre 21 Vol.-% Sauerstoff, 78 % Stickstoff, Rest Edelgase und unvermeidbare Verunreinigungen. Es wurden an den Proben, die vor und nach der Warmumformung entnommen wurden, jeweils maximal 1 AIN-Stäbchen pro 1000 µm² mit einer Höhe von höchstens 0,6 µm und einem Durchmesser von höchstens 1,1 µm ermittelt. Die Oxidschicht wies eine mittlere Dicke von 2100 nm auf. Unter den Bedingungen des Versuchs 1 konnten 800 Hub durchgeführt werden, bis eine Reinigung des Umformwerkzeugs erforderlich wurde. Das Umformwerkzeug wies nur minimale Riefen auf, sodass keine vorzeitige Überarbeitung erforderlich war. Allerdings führte die erhöhte Oxidschichtbildung zu einer Verschlechterung der Schweißeignung, Lackier- und Klebeeignung.

**Tabelle 1. Angaben jeweils in Gew.-%, Rest Eisen und unvermeidbare Verunreinigungen**

| Stahl | C | Si | Mn | P | S | Al | Nb | Ti | B | Andere |
|---|---|---|---|---|---|---|---|---|---|---|
| A | 0,09 | 0,33 | 0,9 | 0,025 | 0,020 | 0,010 | 0,08 | 0,010 | 0,004 | - |
| B | 0,22 | 0,35 | 1,35 | 0,022 | 0,008 | 0,010 | - | 0,03 | 0,004 | Cr+Mo 0,4 |
| C | 0,37 | 0,3 | 1,2 | 0,022 | 0,007 | 0,013 | - | 0,11 | 0,003 | Cr+Mo 0,38 |

**Tabelle 2. Angaben jeweils in Gew.-%, Rest Aluminium**

| Überzug | Si | Fe | unvermeidbare Verunreinigungen |
|---|---|---|---|
| K1 | 9 | 2,5 | 1 |
| K2 | 10 | 3,5 | 1 |
| K3 | 8,5 | 3 | 1 |

**Tabelle 3. Angaben jeweils in Gew.-%, Rest Aluminium**

| Versuc h | Stahl | Überzu g | Überzugsdicke vor dem Erwärmen [g/m² je Seite] | T1 [°C] | TP [°C] | Ofenatmosphäre | t [min] |
|---|---|---|---|---|---|---|---|
| 1 | A | K1 | 70 | 925 | -5 | 18 Vol-% O2, 1 Vol.-% Edelgase, Rest N2 | 5 |
| 2 | B | K2 | 40 | 910 | +10 | 20 Vol-% O2, 0,8 Vol.-% Edelgase, Rest N2 | 6 |
| 3 | C | K3 | 75 | 930 | -15 | 15 Vol-% O2, 0,8 Vol.-% Edelgase, Rest N2 | 4 |
| 4 | B | K1 | 70 | 925 | -5 | 21 Vol-% O2, 0,8 Vol.-% Edelgase, Rest N2 | 5 |

## Patentansprüche

1. Verfahren zur Herstellung eines mit einem aluminiumbasierten Korrosionsschutzüberzug versehenen Stahlbauteils umfassend die folgenden Verfahrensschritte:
a) Zurverfügungstellen eines mit einem aluminiumbasierten Korrosionsschutzüberzug versehenen Stahlflachprodukts;
b) Erwärmen des beschichteten Stahlflachprodukts in einem Warmumformofen, dessen Ofenatmosphäre 16 Volumen-% bis 20 Volumen-% Sauerstoff enthält und einen Taupunkt von -20 °C bis +15 °C aufweist;
c) optionales Halten des beschichteten Stahlflachprodukts im Warmumformofen;
d) Transport des erwärmten Stahlflachprodukts in ein Umformwerkzeug;
e) Umformen und gleichzeitiges Abkühlen des Stahlflachprodukts im Umformwerkzeug.

2. Verfahren gemäß Anspruch 1 **dadurch gekennzeichnet, dass** der für das Stahlsubstrat des Stahlflachprodukts verwendete Stahl aus 0,1 - 0,4 Gew.-% C, 0,5 - 3,0 Gew.-% Mn, 0,05 - 0,5 Gew.-% Si, 0,01 - 0,2 Gew.-% AI, 0,005 - 1,0 Gew.-% Cr, 0,0005 - 0,01 Gew.-% B, 0,001 - 0,2 Gew.-% V, 0,001 - 0,1 Gew.-% Ti, 0,001 - 0,1 Gew.-% Nb, optional 0,01 - 0,4 Gew.-% Ni, optional 0,01 - 0,8 Gew.-% Cu, optional 0,002 - 1,0 Gew.-% Mo, optional 0,001 - 1,0 Gew.-% W, bis zu 0,01 Gew.-% N, und als Rest aus Eisen und unvermeidbaren Verunreinigungen besteht, wobei bis zu 0,1 Gew.-% P und bis zu 0,05 Gew.-% S den unvermeidbaren Verunreinigungen zuzurechnen sind.

3. Verfahren gemäß Anspruch 1 oder 2 **dadurch gekennzeichnet, dass** der auf dem Stahlsubstrat vorhandene Korrosionsschutzüberzug aus 3 - 15 Gew.-% Si sowie optional einem oder mehreren Elementen ausgewählt aus der Gruppe bestehend aus Eisen, anderen Übergangsmetallen als Eisen, Erdalkalimetallen und Mischungen davon, in folgenden Gehalten: 2 - 3,5 Gew.-% Fe, 0,05 - 2 Gew.-% anderer Übergangsmetalle als Fe, 0,05 - 2 Gew.-% Erdalkalimetalle, und als Rest aus Aluminium und unvermeidbaren Verunreinigungen besteht.

4. Verfahren gemäß einem der vorangehenden Ansprüche **dadurch gekennzeichnet, dass** die Atmosphäre des Warmumformofens aus mindestens 16 Vol.-% Sauerstoff, bis zu 1,5 Vol.-% eines oder mehreren Edelgasen, und als Rest jeweils aus Stickstoff und unvermeidbaren Verunreinigungen besteht.

5. Verfahren gemäß einem der vorangehenden Ansprüche **dadurch gekennzeichnet, dass** im Warmumformofen das Verhältnis des Volumenanteils von Stickstoff zum Volumenanteil von Sauerstoff zwischen 3,80 und 5,30 beträgt.

6. Verfahren gemäß einem der vorangehenden Ansprüche **dadurch gekennzeichnet, dass** das beschichtete Stahlflachprodukt auf eine Temperatur zwischen 830 und 950 °C erwärmt wird.

7. Verfahren gemäß einem der vorangehenden Ansprüche **dadurch gekennzeichnet, dass** die Verweilzeit des Stahlflachprodukts im Warmumformofen 2 bis 15 Minuten beträgt.

## Claims

1. Method for producing a steel component provided with an aluminum-based corrosion protection coating, comprising the following method steps:
a) providing a flat steel product provided with an aluminum-based corrosion protection coating;
b) heating the coated flat steel product in a hot forming furnace, the furnace atmosphere of which contains 16 vol.% to 20 vol.% oxygen and has a dew point of -20 °C to +15 °C;
c) optionally retaining the coated flat steel product in the hot forming furnace;
d) transporting the heated flat steel product into a forming tool;
e) forming and simultaneous cooling of the flat steel product in the forming tool.

2. Method according to claim 1, **characterized in that** the steel used for the steel substrate of the flat steel product consists of 0.1 - 0.4 wt.% C, 0.5 - 3.0 wt.% Mn, 0.05 - 0.5 wt.% Si, 0.01 - 0.2 wt.% Al, 0.005 -1.0 wt.% Cr, 0.0005 - 0.01 wt.% B, 0.001 - 0.2 wt.% V, 0.001 - 0.1 wt.% Ti, 0.001 - 0.1 wt.% Nb, optionally 0.01 - 0.4 wt.% Ni, optionally 0.01 - 0.8 wt.% Cu, optionally 0.002 - 1.0 wt.% Mo, optionally 0.001 - 1.0 wt.% W, up to 0.01 wt.% N, and of iron and unavoidable impurities as remainder, wherein up to 0.1 wt.% P and up to 0.05 wt.% S are being attributable to the unavoidable impurities.

3. Method according to claim 1 or 2, **characterized in that** the corrosion protection coating present on the steel substrate consists of 3 -15 wt.% Si and optionally one or more elements selected from the group consisting of iron, transition metals other than iron, alkaline earth metals and mixtures thereof, in the following contents: 2 - 3.5 wt.% Fe, 0.05 - 2 wt.% transition metals other than Fe, 0.05 - 2 wt.% alkaline earth metals, and of aluminum and unavoidable impurities as remainder.

4. Method according to any of the preceding claims, **characterized in that** the atmosphere of the hot forming furnace consists of at least 16 vol.% oxygen, up to 1.5 vol.% of one or more noble gases, and of nitrogen and unavoidable impurities as remainder.

5. Method according to any of the preceding claims, **characterized in that** the ratio of the volume fraction of nitrogen to the volume fraction of oxygen in the hot forming furnace is between 3.80 and 5.30.

6. Method according to any of the preceding claims, **characterized in that** the coated flat steel product is heated to a temperature between 830 and 950 °C.

7. Method according to any of the preceding claims, **characterized in that** the dwell time of the flat steel product in the hot forming furnace is 2 to 15 minutes.

## Revendications

1. Procédé permettant la fabrication d'un élément structural en acier pourvu d'un enduit anticorrosion à base d'aluminium, comprenant les étapes de procédé suivantes :
a) mise à disposition d'un produit plat en acier pourvu d'un enduit anticorrosion à base d'aluminium ;
b) chauffage du produit plat en acier revêtu dans un four de forgeage à chaud dont l'atmosphère de four contient 16 % en volume à 20 % en volume d'oxygène et présente un point de rosée allant de -20 °C à +15 °C ;
c) maintien optionnel du produit plat en acier revêtu dans le four de forgeage à chaud ;
d) transport du produit plat en acier chauffé dans un outil de forgeage ;
e) forgeage et refroidissement simultané du produit plat en acier dans l'outil de forgeage.

2. Procédé selon la revendication 1, **caractérisé en ce que** l'acier utilisé pour le substrat en acier du produit plat en acier est constitué de 0,1 à 0,4 % en poids de C, 0,5 à 3,0 % en poids de Mn, 0,05 à 0,5 % en poids de Si, 0,01 à 0,2 % en poids d'Al, 0,005 à 1,0 % en poids de Cr, 0,0005 à 0,01 % en poids de B, 0,001 à 0,2 % en poids de V, 0,001 à 0,1 % en poids de Ti, 0,001 à 0,1 % en poids de Nb, éventuellement 0,01 à 0,4 % en poids de Ni, éventuellement 0,01 à 0,8 % en poids de Cu, éventuellement 0,002 à 1,0 % en poids de Mo, éventuellement 0,001 à 1,0 % en poids de W, jusqu'à 0,01 % en poids de N, et le reste est constitué de fer et d'impuretés inévitables, dans lequel jusqu'à 0,1 % en poids de P et jusqu'à 0,05 % en poids de S sont attribués aux impuretés inévitables.

3. Procédé selon la revendication 1 ou 2, **caractérisé en ce que** l'enduit anticorrosion présent sur le substrat en acier est constitué de 3 à 15 % en poids de Si, et éventuellement d'un ou de plusieurs éléments choisis dans le groupe constitué de fer, métaux de transition autres que le fer, métaux alcalino-terreux et mélanges de ceux-ci, dans les teneurs suivantes : 2 à 3,5 % en poids de Fe, 0,05 à 2 % en poids de métaux de transition autres que Fe, 0,05 à 2 % en poids de métaux alcalino-terreux, et le reste est constitué d'aluminium et d'impuretés inévitables.

4. Procédé selon l'une des revendications précédentes, **caractérisé en ce que** l'atmosphère du four de forgeage à chaud est constituée d'au moins 16 % en volume d'oxygène, jusqu'à 1,5 % en volume d'un ou de plusieurs gaz nobles, et le reste est respectivement constitué d'azote et d'impuretés inévitables.

5. Procédé selon l'une des revendications précédentes, **caractérisé en ce que**, dans le four de forgeage à chaud, le rapport entre la fraction volumique d'azote et la fraction volumique d'oxygène est compris entre 3,80 et 5,30.

6. Procédé selon l'une des revendications précédentes,
**caractérisé en ce que** le produit plat en acier revêtu est chauffé à une température comprise entre 830 et 950 °C.

7. Procédé selon l'une des revendications précédentes,
**caractérisé en ce que** le temps de séjour du produit plat en acier dans le four de forgeage à chaud va de 2 à 15 minutes.
